# FASCICULE DE BREVET EUROPEEN

(11) **EP 3 325 681 B1**
(45) Date de publication et mention de la délivrance du brevet: **01.05.2019**
(21) Numéro de dépôt: 16741604.9
(22) Date de dépôt: 19.07.2016
(51) Int. Cl.: C22C 32/00, C23C 8/44, C22C 29/00, C22C 29/06, C22C 29/14, C22C 1/10

(54) **PROCEDE DE FABRICATION D'UN PIECE EN UN MATERIAU COMPOSITE AL/AL3B48C2**
VERFAHREN ZUR HERSTELLUNG EINES AL/ALB48C2 VERBUNDS.
PROCESS FOR MANUFACTURING AN AL/AL3B48C3 COMPOSITE

(30) Priorité: 20.07.2015 FR 1556859
(43) Date de publication de la demande: 30.05.2018
(73) Titulaire: Commissariat à l'Énergie Atomique et aux Énergies Alternatives, 75015 Paris (FR); Centre National de la Recherche Scientifique, 75794 Paris Cedex 16 (FR); Université Claude Bernard Lyon 1, 69622 Villeurbanne Cedex (FR)
(72) Inventeur: DEZELLUS, Olivier, 69100 Villeurbanne (FR); CHAFFRON, Laurent, 91360 Villemoisson sur Orge (FR); ANDRIEUX, Jérôme, 69100 Villeurbanne (FR); SAMER, Nassim, 69100 Villeurbanne (FR); GARDIOLA, Bruno, 38110 Saint Didier de la Tour (FR)
(74) Mandataire: Brevalex
(86) Numéro de dépôt international: PCT/EP2016/067116
(87) Numéro de publication internationale: WO 2017/013087

(56) Documents cités:
- EP-A2- 0 322 336
- US-A- 4 514 268
- US-A- 5 017 217
- J C VIALA ET AL: "Chemical reactivity of aluminium with boron carbide", JOURNAL OF MATE RIALS SCIENCE, vol. 32, 1 janvier 1997 (1997-01-01), pages 4559-4573, XP055271218,

## Description

### DOMAINE TECHNIQUE

La présente invention se rapporte au domaine de la synthèse de matériaux composites à matrice métallique et à renforts particulaires céramiques.

En particulier, l'invention concerne un procédé d'élaboration d'un matériau composite ayant une matrice en aluminium dans laquelle sont dispersés des renforts en Al₃B₄₈C₂.

Ce procédé peut notamment trouver application dans les domaines de l'aéronautique et de l'automobile.

### ÉTAT DE LA TECHNIQUE ANTÉRIEURE

Dans le domaine de l'automobile et de l'aéronautique, les industriels cherchent à obtenir des matériaux légers et résistants. Or, la plupart des matériaux industrialisables légers sont très peu résistants.

C'est la raison pour laquelle les matériaux à matrice métallique (CMM), qui comprennent une matrice métallique (métal ou alliage métallique) dans laquelle sont incorporés des renforts (particules, fibres ou autres) métalliques ou céramiques, sont particulièrement appréciés. En effet, l'intérêt des CMM par rapport aux alliages légers (à base d'aluminium, de magnésium ou de titane) est qu'ils présentent des rapports E/ρ (module élastique/masse volumique) et σ/ρ (limite d'élasticité/masse volumique) très élevés.

Un des principaux problèmes à résoudre lors de l'élaboration d'un matériau à matrice métallique est celui de la réactivité chimique entre la matrice et le renfort. Cette réactivité est en effet nécessaire pour que l'interface entre la matrice et le renfort soit mécaniquement résistante, mais elle peut également conduire à des effets secondaires catastrophiques pour le matériau composite. Cette réactivité doit donc être rigoureusement contrôlée.

Prenons l'exemple du matériau composite Al/B₄C, qui est un matériau composite particulièrement intéressant du fait que le carbure de bore est l'un des matériaux les plus durs connus, qu'il est léger et a une température de fusion supérieure à 2400°C.

La réactivité chimique entre la phase Al et la phase B₄C du composite Al/B₄C est nécessaire, car l'aluminium liquide ne mouille pas les particules de B₄C, ce qui implique une difficulté à assurer au sein du matériau composite une interface intime entre les deux phases. En conséquence, le travail d'adhésion, à savoir la force chimique de l'interface, sera faible au sein du matériau composite, ce qui conduit à une interface mécaniquement faible. Or, dans la plupart des composites à matrice métallique et renfort céramique, il y a un objectif de transfert de la charge mécanique depuis la matrice vers le renfort au travers de l'interface : celle-ci doit donc être mécaniquement résistante.

Cependant, la réactivité chimique doit également être maîtrisée. En effet, les équilibres entre les phases dans le système Al-B-C indiquent que Al et B₄C ne sont pas en équilibre en dessous d'une température qui n'est pas précisément connue, mais qui est estimée dans la littérature comme étant supérieure à 1400°C.

Ainsi, toute synthèse reposant sur le mélange de poudres de précurseurs de Al et B₄C et effectuée à une température inférieure à 1400°C conduit donc à la décomposition du renfort B₄C par Al et à la formation du carbure Al₃BC₃. Ce dernier, bien que moins sensible à l'hydrolyse en présence d'humidité que le carbure Al₄C₃, reste tout de même sujet à ce phénomène qui conduit à la libération de grandes quantités de CH₄ gazeux. Le gaz produit au coeur du matériau composite génère alors des contraintes qui conduisent à la ruine du matériau composite (retour à l'état de poudre). Par ailleurs, d'autres phases comme les borures AlB₂ et AlB₁₂ peuvent également être formées lors de l'interaction entre Al et B₄C. La fragilité de ces phases induit alors une fragilisation du matériau composite.

EP0322336 divulgue un procédé dans lequel Al/Al₃B₄₈C₂ est formé à partir de la réaction à haute température d'aluminium fondu avec une poudre de B₄C fritté.

J.C. Viala et al., Journal of material sciences 32, 4559 (1997) divulgue la décomposition de AlB₂ en Al₃B₄₈C₂ en présence de B₄C.

US5017217A divulgue des méthodes d'obtention de composite à base de Ti-AI-B via la réaction de décomposition péritectique de AlB₂ avec TiH₂.

Une synthèse effectuée à haute température (au moins supérieure à 1400°C) dans le domaine où Al et B₄C sont en équilibre serait quant à elle confrontée à la même difficulté, mais cette fois au cours du refroidissement conduisant alors aux mêmes conséquences.

Les solutions envisagées dans la littérature pour réaliser un composite Al/B₄C visent à résoudre le problème de réactivité en agissant sur la cinétique de réaction, soit en se plaçant à très basse température (cryogénique) dans l'objectif de ralentir au maximum la cinétique de réaction entre Al et B₄C, soit en limitant le temps d'interaction à haute température lors de l'étape de consolidation/mise en forme. Mais ces solutions ne sont pas adaptées à une production industrielle.

La première solution, que l'on appellera « méthode cryogénique », a été développée par Julie Schoenung à l'Université de Californie à Davis. Cette méthode se heurte à la difficulté de mettre en oeuvre un broyage haute énergie dans de l'azote liquide pour de grandes quantités de matière. Le changement d'échelle du laboratoire à la production industrielle parait difficile. Par ailleurs, cette méthode ne peut pas faire l'impasse sur une étape de consolidation qui doit être réalisée à chaud.

La seconde solution consiste à minimiser la durée de l'étape de consolidation à chaud afin de limiter autant que possible l'avancement de la réaction entre Al et B₄C. La principale difficulté réside là encore dans la quantité de matière utilisable. En effet, la mise en forme à chaud nécessite que la matrice Al soit portée à une température suffisante pour être sujette à la déformation plastique par fluage. Or, dans le cas d'un volume de matière important, l'uniformisation de la température dans l'ensemble du volume nécessite un temps de maintien en température important également.

Une troisième solution combinant ces deux approches a été proposée par l'équipe de Julie Schoenung et a fait l'objet d'une demande de brevet (document **[1]**). Elle consiste à mélanger et à broyer des poudres de précurseurs de Al et B₄C dans de l'azote liquide (cryobroyage), à compacter à froid le mélange, puis à fritter le mélange compacté par la technique SPS (pour « Spark Plasma Sintering » en anglais), dite de frittage flash, qui permet de porter le mélange compacté à haute température pendant un temps plus court que par les techniques de chauffe classiques. Cette troisième solution ne résout cependant pas le problème du changement d'échelle pour l'étape de cryobroyage.

Ainsi, du fait de la réactivité entre Al et B₄C, les méthodes classiques consistant à mélanger, compacter et densifier les poudres ne sont pas satisfaisantes, sauf à les mettre en oeuvre dans le cadre de techniques cryogéniques. Cependant, de telles techniques cryogéniques sont lourdes à mettre en oeuvre, coûteuses et ne sont pas adaptés à une production de volume de matière important.

Les Inventeurs se sont donc fixé comme but de concevoir un procédé d'élaboration d'un matériau composite alternatif au composite Al/B₄C, qui ait des propriétés proches de celles du composite Al/B₄C, tout en pouvant être réalisé industriellement.

### EXPOSÉ DE L'INVENTION

Ce but est atteint grâce à un procédé de fabrication d'une pièce en un matériau composite Al/Al₃B₄₈C₂ comprenant une matrice en aluminium dans laquelle sont dispersées des particules d'un carbure mixte de formule chimique Al₃B₄₈C₂, ledit procédé comprenant les étapes suivantes :
a) la mise en place d'une poudre de formule chimique AlB₂ dans la cavité d'un creuset en graphite ;
b) la fermeture de la cavité par un élément en graphite ;
c) le chauffage du creuset à une température au moins égale à 960°C et inférieure ou égale à 1400°C pour obtenir la formation de précipités du carbure mixte de formule chimique Al₃B₄₈C₂ dans de l'aluminium liquide ;
d) le refroidissement du creuset pour solidifier l'aluminium liquide ;
e) l'élimination du creuset ;
moyennant quoi on obtient la pièce en matériau composite Al/Al₃B₄₈C₂.

De préférence, l'élément en graphite servant à fermer la cavité est un piston en graphite.

Lorsqu'elle est mise en place dans le creuset en graphite à l'étape a), la poudre de AlB₂ peut être sous différentes formes. Selon une première variante, la poudre est mise en place dans le creuset sous une forme compressée, par exemple sous la forme d'une ou plusieurs pastilles. Selon une deuxième variante, la poudre est mise en place dans le creuset sous une forme pulvérulente et l'étape b) comprend de plus une compression de la poudre. On préfère utiliser la poudre sous forme pulvérulente et la compresser dans la cavité du creuset, car le diborure AlB₂ étant faiblement ductile, l'obtention d'un compact est difficile.

Selon une variante préférée de l'invention, lorsque la poudre est mise en place dans le creuset sous forme pulvérulente, l'étape b) comprend en outre la compression de la poudre. De préférence, la compression de la poudre et la fermeture de la cavité du creuset sont obtenus par l'utilisation d'un piston en graphite. Le piston est dimensionné de manière à pouvoir coulisser dans l'ouverture du creuset afin de compresser la poudre et d'obturer cette ouverture.

De préférence, à l'étape c), le creuset est chauffé à une température allant de 1000°C à 1400°C pendant une durée allant de 5 minutes à 30 minutes.

De préférence, la descente en température à l'étape d) est rapide. Cela permet de limiter les réactions de décomposition des phases formées à haute température. Préférentiellement, le refroidissement à l'étape d) comprend une descente en température avec une vitesse supérieure ou égale à 10°C/s jusqu'à atteindre 600°C.

L'élimination du creuset à l'étape e) peut être obtenue séparant le lingot en matériau composite obtenu à l'issue de l'étape d) (et qui forme la pièce en matériau composite à obtenir) du creuset ou bien encore en procédant à une opération de tournage qui va détruire le creuset.

Le matériau composite Al/Al₃B₄₈C₂ réalisé selon le procédé objet de l'invention est une bonne alternative au matériau composite Al/B₄C. En effet, le composé ternaire τ₃-Al₃B₄₈C₂, qui forme le renfort, est en équilibre avec la matrice Al selon la littérature. En outre, il possède des propriétés similaires à celles de B₄C, comme on peut le constater en consultant le tableau ci-dessous, et constitue donc une alternative crédible à B₄C pour la production d'un composite à matrice céramique et renfort de type carbure riche en bore.

| Composé | Densité (g.cm⁻³) | Module (GPa) | Knoop (GPa) | Vickers (GPa) | Ténacité (MPa.m^{1/2}) | Conductivité thermique (W.m⁻¹.K⁻¹) |
|---|---|---|---|---|---|---|
| Al₃B₄₈C₂ | 2,62 | - | 23 - 37 | 25 - 30 | 4 - 5,3 | 19,6 (310K) |
| B₄C | 2,52 | 450 - 470 | 39 - 37 | 38 | 3 - 4 | 30 - 42 |

Selon le procédé objet de l'invention, la matrice et le renfort (et par conséquent l'interface) sont formés à haute température et in-situ, ce qui présente plusieurs avantages.

Tout d'abord, cela permet de s'affranchir de la difficulté liée à l'élimination des films d'oxydes présents sur les particules d'AlB₂. La réactivité entre AlB₂ et le carbone du creuset en graphite élimine cette barrière d'oxyde qui limite le mouillage, l'adhésion et la résistance mécanique de l'interface.

Les renforts du composite sont obtenus lors de la décomposition des particules d'AlB₂ par germination/croissance dans la phase liquide. L'interface matrice/renfort est donc chimiquement propre (pas d'impuretés, oxydes ou autres) et conduit donc à une résistance optimale de l'interface.

Les renforts sont formés in situ et n'ont pas eu à subir un cycle de broyage, broyage qui est souvent susceptible d'induire des défauts qui sont ensuite des points d'amorce pour la fissuration du matériau composite.

Par ailleurs, le procédé objet de l'invention présente également l'avantage de la simplicité de sa mise en oeuvre. Il permet notamment d'obtenir directement un lingot dense à la géométrie interne du creuset en graphite, puisque la mise en forme du lingot se fait à l'état liquide dans le creuset en graphite.

Les applications potentielles du procédé objet de l'invention sont nombreuses. On peut notamment citer les domaines nécessitant la production de pièces allégées (pièces pour l'aéronautique (avion, hélicoptère, etc.), pour l'automobile, etc.). On peut également citer les domaines qui nécessitent la production de pièces à forte conductivité thermique par la présence de la matrice en aluminium, mais à faible coefficient de dilatation thermique par la présence d'un taux de particules de renforts élevé. De telles pièces permettent d'évacuer la chaleur et possèdent une bonne stabilité dimensionnelle et sont donc susceptibles d'intérêt pour des applications dans le secteur spatial ou encore en électronique de puissance. Enfin, la production de pièces légères comprenant un fort taux d'un renfort céramique présentant une dureté élevée peut également trouver une application dans le secteur balistique à des fins de protection des personnes.

D'autres caractéristiques et avantages de l'invention apparaîtront mieux à la lecture du complément de description qui suit et qui se réfère à la figure annexée.

Bien entendu, ce complément de description n'est donné qu'à titre d'illustration de l'invention et ne constitue en aucun cas une limitation de celle-ci.

### BRÈVE DESCRIPTION DE LA FIGURE UNIQUE

La figure unique est une image obtenue par microscopie électronique à balayage d'un lingot obtenu selon un premier mode de réalisation selon le procédé objet de l'invention.

### EXPOSÉ DÉTAILLÉ DE MODES DE RÉALISATION PARTICULIERS

Le procédé objet de l'invention repose sur une méthode de synthèse dite réactive. En effet, la matrice et le renfort du matériau composite sont obtenus *in situ* par une réaction entre deux précurseurs. Les précurseurs choisis sont le diborure d'aluminium (AlB₂) et le graphite (C). AlB₂ est sous la forme d'une poudre et est placé dans un creuset qui est en graphite. De préférence, un même élément en graphite, de préférence un piston en graphite, est utilisé pour compacter la poudre et pour fermer hermétiquement la cavité du creuset. L'ensemble est ensuite porté à haute température. Le chauffage est réalisé à une température supérieure à la température de décomposition d'AlB₂, c'est-à-dire la température à partir de laquelle on commence à avoir une phase liquide. En fait, à la température de décomposition d'AlB₂, c'est-à-dire à 960°C, on obtient deux phases, une phase liquide et une phase solide.

De préférence, le chauffage est réalisé à une température comprise entre 1000°C et 1400°C, préférentiellement entre 1200°C et 1400°C, pendant une durée qui peut être variable, mais qui sera généralement comprise entre 5 et 30 minutes. En fait, la durée du chauffage à une température donnée est ajustée en fonction de la microstructure que l'on souhaite obtenir : plus la durée du chauffage est longue, plus la taille des particules de renfort sera importante.

Les deux phases AlB₂ et C n'étant pas en équilibre, elles réagissent entre elles pour former Al et le carbure mixte Al₃B₄₈C₂.

De préférence, les montées et les descentes en température sont rapides, dans l'objectif de limiter à la fois la taille des particules de renfort et leur décomposition lors du refroidissement.

A l'issue de la synthèse à haute température, le creuset graphite peut être éliminé par un simple usinage, libérant alors le lingot de matériau composite CMM contenu à l'intérieur. Celui-ci ayant été obtenu à une température supérieure à la fusion de Al, la présence de la matrice à l'état liquide permet d'obtenir directement un composite avec une densité relative supérieure à 99,5%.

Nous allons à présent réaliser un matériau composite Al/Al₃B₄₈C₂ selon le procédé objet de l'invention.

Dans un creuset en graphite de 8 mm de diamètre, d'une hauteur de 5 mm et dont les parois ont une épaisseur de 2 mm, on place 750 mg de poudre de diborure d'aluminium (AlB₂). L'ensemble est chauffé à 1400°C pendant 15 minutes. La rampe de chauffe est d'environ 340°C/min., tandis que le refroidissement est obtenu en trempant le creuset directement dans un bain d'huile refroidi à 0°C.

La microstructure du composite Al/Al₃B₄₈C₂ ainsi obtenu est observée sous MEB (figure unique). La phase blanche correspond à la matrice aluminium et les particules noires correspondent à la phase de renfort Al₃B₄₈C₂. On constate que les renforts sont dispersés dans la matrice de manière homogène et ont une taille comprise entre 200 nm et 5 µm (taille moyenne d'environ 700 nm).

Le procédé objet de l'invention permet de créer une interface entre un matrice et un renfort qui soit mécaniquement forte, mais sans conduire à la décomposition du renfort et à la création de phases secondaires délétères pour les propriétés du composite. En effet, lors de la synthèse réactive entre AlB₂ et le graphite (C), il y a très peu de phases mineures qui se créent et le composite comporte donc essentiellement une phase d'AI (formant la matrice) et une phase d'Al₃B₄₈C₂ (renfort), les phases mineures étant présentes en quantités minimes.

Au final, le procédé selon l'invention apporte une nouvelle voie de synthèse pour produire de manière simple et en quantité des matériaux composites à matrice Al renforcée par des particules d'un carbure mixte de bore (B) et d'aluminium (Al) dont les propriétés sont proches de celles d'un renfort en B₄C.

### REFERENCE CITEE

**[1]** US 11/033,099

## Revendications

1. Procédé de fabrication d'une pièce en un matériau composite Al/Al₃B₄₈C₂ comprenant une matrice en aluminium dans laquelle sont dispersées des particules d'un carbure mixte de formule chimique Al₃B₄₈C₂, ledit procédé comprenant les étapes suivantes :
a) la mise en place d'une poudre de formule chimique AlB₂ dans la cavité d'un creuset en graphite ;
b) la fermeture de la cavité par un élément en graphite ;
c) le chauffage du creuset à une température au moins égale à 960°C et inférieure ou égale à 1400°C pour obtenir la formation de précipités du carbure mixte de formule chimique Al₃B₄₈C₂ dans de l'aluminium liquide ;
d) le refroidissement du creuset pour solidifier l'aluminium liquide ;
e) l'élimination du creuset ;
moyennant quoi on obtient la pièce en matériau composite Al/Al₃B₄₈C₂.

2. Procédé selon la revendication 1, dans l'élément en graphite servant à fermer la cavité est un piston en graphite.

3. Procédé selon la revendication 1 ou la revendication 2, dans lequel la poudre est mise en place dans le creuset sous une forme compressée.

4. Procédé selon la revendication 1 ou la revendication 2, dans lequel la poudre est mise en place dans le creuset sous une forme pulvérulente et l'étape b) comprend de plus une compression de la poudre.

5. Procédé selon la revendication 4 lorsqu'elle dépend de la revendication 2, dans lequel la compression de la poudre et la fermeture de la cavité du creuset sont obtenues par l'utilisation d'un piston en graphite.

6. Procédé selon l'une quelconque des revendications 1 à 5, dans lequel, à l'étape c), le creuset est chauffé à une température allant de 1000°C à 1400°C pendant une durée allant de 5 minutes à 30 minutes.

7. Procédé selon l'une quelconque des revendications 1 à 6, dans lequel le refroidissement à l'étape d) comprend une descente en température avec une vitesse supérieure ou égale à 10°C/s jusqu'à atteindre 600°C.

## Patentansprüche

1. Verfahren zur Herstellung eines Werkstücks aus einem Al/Al₃B₄₈C₂-Verbundmaterial, umfassend eine Matrix aus Aluminium, in der Partikel eines Mischkarbids der chemischen Formel Al₃B₄₈C₂ dispergiert sind, wobei das Verfahren die folgenden Schritte umfasst:
a) Platzieren eines Pulvers der chemischen Formel AlB₂ in dem Hohlraum eines Tiegels aus Graphit;
b) Schließen des Hohlraums mittels eines Elements aus Graphit;
c) Heizen des Tiegels auf eine Temperatur von wenigstens gleich 960°C und kleiner oder gleich 1400°C, um die Bildung von Ausfällungen des Mischkarbids der chemischen Formel Al₃B₄₈C₂ in flüssigem Aluminium zu erhalten;
d) Kühlen des Tiegels zum Aushärten des flüssigen Aluminiums;
e) Entfernen des Tiegels;
wodurch man das Werkstück aus Al/Al₃B₄₈C₂-Verbundmaterial erhält.

2. Verfahren nach Anspruch 1, bei dem das Element aus Graphit, das zum Schließen des Hohlraums dient, ein Kolben aus Graphit ist.

3. Verfahren nach Anspruch 1 oder nach Anspruch 2, bei dem das Pulver in dem Tiegel in einer komprimierten Form platziert wird.

4. Verfahren nach Anspruch 1 oder nach Anspruch 2, bei dem das Pulver in dem Tiegel in einer pulverartigen Form platziert wird, und der Schritt b) ferner eine Kompression des Pulvers umfasst.

5. Verfahren nach Anspruch 4 in Abhängigkeit von Anspruch 2, bei dem die Kompression des Pulvers und das Schließen des Hohlraums des Tiegels durch die Verwendung eines Kolbens aus Graphit erhalten werden.

6. Verfahren nach einem der Ansprüche 1 bis 5, bei dem im Schritt c) der Tiegel auf eine Temperatur geheizt wird, die von 1000°C bis 1400°C geht, während einer Dauer, die von 5 Minuten bis 30 Minuten geht.

7. Verfahren nach einem der Ansprüche 1 bis 6, bei dem das Kühlen im Schritt d) eine Temperaturabsenkung mit einer Geschwindigkeit größer oder gleich 10°C/s umfasst, bis 600°C erreicht werden.

## Claims

1. Method for manufacturing a part made from an Al/Al₃B₄₈C₂ composite material comprising an aluminium matrix in which particles of a mixed carbide of chemical formula Al₃B₄₈C₂ are dispersed, said method comprising the following steps:
a) placing a powder of chemical formula AlB₂ in the cavity of a graphite crucible;
b) closing the cavity by means of a graphite element;
c) heating the crucible to a temperature of at least 960°C and less than or equal to 1400°C in order to obtain the formation of precipitates of the mixed carbide of chemical formula Al₃B₄₈C₂ in liquid aluminium;
d) cooling the crucible in order to solidify the liquid aluminium;
e) removing the crucible;
thereby the part made from Al/Al₃B₄₈C₂ composite material is obtained.

2. Method according to claim 1, wherein the graphite element used to close the cavity is a graphite piston.

3. Method according to claim 1 or claim 2, wherein the powder is placed in the crucible in a compressed form.

4. Method according to claim 1 or claim 2, wherein the powder is placed in the crucible in a powdery form and step b) further comprises a compression of the powder.

5. Method according to claim 4 when it is dependent on claim 2, wherein the compression of the powder and the closure of the cavity of the crucible are obtained by the use of a graphite piston.

6. Method according to any of claims 1 to 5, wherein, at step c), the crucible is heated to a temperature ranging from 1000°C to 1400°C for a period ranging from 5 minutes to 30 minutes.

7. Method according to any of claims 1 to 6, wherein the cooling at step d) comprises a temperature drop at a rate greater than or equal to 10°C/second until it reaches 600°C.
